# EUROPÄISCHE PATENTSCHRIFT

(11) **EP 0 043 912 B1**
(45) Veröffentlichungstag und Bekanntmachung des Hinweises auf die Patenterteilung: **29.08.1984**
(21) Anmeldenummer: 81104352.0
(22) Anmeldetag: 05.06.1981
(51) Int. Cl.: B22C 1/00, C22C 3/00, B22C 9/00

(54) **Vakuumgiessverfahren**
Vacuum casting process
Procédé de coulée sous vide

(30) Priorität: 10.07.1980 DE 3026066
(43) Veröffentlichungstag der Anmeldung: 20.01.1982
(73) Patentinhaber: Heinrich Wagner Sinto Maschinenfabrik GmbH, 57334 Bad Laasphe (DE)
(72) Erfinder: Grolla, Herbert, D-5928 Laasphe (DE)
(74) Vertreter: Missling, Arne, Dipl.-Ing.

## Beschreibung

Die Erfindung betrifft ein Vakuumgießverfahren nach dem Oberbegriff des Anspruches 1.

Es ist bekannt, hohle Gießformen aus binderfreiem, losem Sand und eine die formgebende Oberfläche der Gießform abdeckende und ihre Konturen wiedergebende Folie dadurch herzustellen, daß zunächst mit Hilfe des Vakuum-Ziehverfahrens eine Kunststoffolie einem Dauermodell angepaßt wird. Anschließend wird ein binderfreier, loser Formsand in den auf die Modellplatte und die Folie aufgesetzten Formkasten eingefüllt, worauf die obere freie Fläche des Formkastens verschlossen und in diesem ein Unterdruck erzeugt wird. Anschließend wird die Gießform von dem Modell abgehoben. Auf die entsprechend dem abzubildenden Modell verformte Kunststoffolie wirkt dann der äußere Luftdruck, der eine Verfestigung des Formsandes bewirkt.

Ein Problem bei derartigen vakuumgebundenen Gießformen besteht darin, eine saubere und glatte Oberfläche an dem herzustellenden Gußstück zu erhalten. Um dies zu erreichen, wird beim Stand der Technik ein möglichst feinkörniger Sand verwendet, damit ein Eindringen der Schmelze in diesen bereits hierdurch verhindert wird. Jedoch kann der Sand nicht beliebig feinkörnig gewählt werden, denn in diesem muß ein Unterdruck aufrechterhalten werden können. Hierzu werden in den Formsand Saugrohre eingelegt, die diesen möglichst gleichmäßig durchsetzen. Die hierdurch erzielte Oberfläche der Gußstücke ist jedoch noch nicht zufriedenstellend.

Die von anderen Formverfahren her bekannte Maßnahme, dem Formsand gasbildende Stoffe, z. B. Kohlenstoff, zuzusetzen, der zwischen Formwand und Metall einen Gasfilm bildet, der ein Eindringen des flüssigen Metalls in den Formsand verhindert, ist bei vakuumgebundenen Gießformen nicht einsetzbar. Der Grund hierfür besteht darin, daß der Gasfilm durch den im Formsand herrschenden Unterdruck sofort abgesaugt wird und somit nicht zur Wirkung gelangen kann. Zusätzlich werden durch die vergasenden Stoffe Hohlräume gebildet, durch die das flüssige Metall verstärkt in den Formsand eingesogen wird.

Die DD-B-106 789 beschreibt einen Formsand zur Herstellung von Gießformen, insbesondere zum Vergießen von Metallen. Dieser Formsand enthält die bei der Herstellung von Ferrolegierungen anfallende Schlacke nach Zerkleinerung auf die für Formstoffe üblichen Korngrößen und anschließender elektromagnetischer Separation von Ferrolegierungseinschlüssen. Dieser Formstoff soll die Nachteile des Quarzsandes nicht mehr aufweisen, die darin bestehen, daß dieser ungünstige chemisch-physikalische Eigenschaften, eine ungleichmäßige Wärmedehnung, die Neigung zum Vererzen und eine geringe Beständigkeit gegen Penetration und das Entstehen von Schülpen aufwiese. Der vorgeschlagene Formstoff zeichnet sich dadurch aus, daß dieser keinerlei Reaktion in thermischer wie auch in chemischer Hinsicht mit dem zu vergießenden Material eingeht.

Bei vakuumgebundenen Gießformen wird zur Erzeugung einer hohen Oberflächengüte eine Schlichte auf die Kunststoffolie aufgetragen, die im wesentlichen aus einem Quarz-, Olivin- oder Zirkonstaub gebildet wird. Die Schlichte wird im flüssigen Zustand auf der Kunststoffolie aufgetragen und anschließend getrocknet. Hierdurch wird nach der Trocknung eine feinporige Wand gebildet, die verhindert, daß das flüssige Metall in den Formsand eindringen kann. Man erreicht hierdurch eine saubere und glatte Oberfläche des Gußstückes. Jedoch bedeutet das Aufbringen der Schlichte und deren anschließende Trocknung einen zusätzlichen zeitintensiven Arbeitsgang. Auch bei Verwendung von Schlichte ist ein feinkörniger Quarzsand erforderlich, der zusätzlich zu seinen Kosten eine Silikosegefahr durch die nicht zu vermeidende Staubentwicklung darstellt.

Der Erfindung liegt die Aufgabe zugrunde, ein Vakuumgießverfahren vorzuschlagen, mit dem bzw. mit der Gußstücke mit sauberer und glatter Oberfläche erhalten werden, ohne daß ein Auftragen von Schlichte auf die Kunststoffolie erforderlich ist und bei dem dennoch ein wesentlich grobkörniger Formsand verwendet werden kann.

Diese Aufgabe wird mit den Merkmalen des kennzeichnenden Teiles des Anspruches 1 gelöst. Durch die Abstimmung der Schmelztemperatur des Formsandes auf die Gießtemperatur des Metalles wird erreicht, daß der Formsand, der mit dem flüssigen Metall unmittelbar in Berührung steht, um einen geringen Betrag aufgeschmolzen wird, so daß sich bis zu einer geringen Tiefe ein dickflüssiger, plastischer, porenfreier Film oder eine Sinterschicht bildet. Ein derartiger plastischer Film bzw. eine derartig gesinterte Schicht von ca. 0,5 mm ist bereits ausreichend, um Gußstücke mit glatter sauberer Oberfläche zu erzeugen. Der zusätzliche Auftrag von Schlichte ist entbehrlich, des weiteren kann ein Formsand mit einer vergleichsweise wesentlich größeren Korngröße Verwendung finden. Versuche haben gezeigt, daß Gußstücke mit sauberer und glatter Oberfläche erhalten werden können bei Verwendung von Formsanden mit Korngrößen von über 0,1 mm.

Durch die Verwendung derartiger Formsande wird des weiteren der Vorteil erreicht, daß diese weitaus besser luftdurchlässig sind und somit das Vakuum in der Gießform wesentlich gleichmäßiger ausgebreitet ist. Dies bedeutet weiter, daß Absaugflächen ausreichend sind, die lediglich an den Innenwänden der Formkästen angeordnet sind, daß somit die im Formsand verlegten Absaugrohre entfallen können. Die hierdurch erreichte Kostenersparung bei der Herstellung der Formkästen ist erheblich, zudem sind diese für beliebige Form der Gußstücke einsetzbar, da die für manche Gußstückformen störenden Absaugleitungen im Formsand entfallen.

Gemäß einem weiteren Vorschlag der Erfindung wird für den Formsand Schlackensand verwendet, der als Abfallprodukt in den Ofenanlagen der Gießereien anfällt. Vorteilhaft wird solche Schlacke zu Schlackerisand verarbeitet, die bei dem Schmelzen des zu vergießenden Metalles anfällt. Durch diese Maßnahme wird eine mögliche chemische Verunreinigung durch den Formsand von vornherein ausgeschlossen.

Weitere vorteilhafte Ausgestaltungen der Erfindung gehen aus den Unteransprüchen in Verbindung mit Beschreibung und Zeichnung hervor.

Ein Ausführungsbeispiel der Erfindung ist im folgenden anhand der Zeichnung näher beschrieben. Diese zeigt einen Längsschnitt durch eine Gießform.

In der Figur ist der Formkasten 1 in Seiten- und Draufsicht dargestellt. Der Formkasten 1 besteht aus einem gleichen Ober- und Unterkasten 3, 4, hat einen umlaufenden Rahmen 2 und ist an seiner Unter- und Oberseite offen. Der Formkasten 1 ist mit einem umlaufenden Kanal 5 versehen, der an seiner einen Stirnseite 6 Anschlußstücke für den Anschluß von Unterdruckleitungen aufweist, die mit einer Unterdruckwelle (nicht gezeigt) verbunden sind. Am Kanal 5 ist ein Absaugrohr 9 angeschlossen, das eine Vielzahl von Bohrungen aufweist, über die der Formkasteninnenraum evakuierbar ist. Die Gießform 11 wird von einer Kunststoffolie 12 umschlossen, wobei der Eingießtrichter 13 einstückig mit der Gießform ausgebildet ist. Die nach oben und unten offene Seite des Formkastens 1 ist durch eine weitere Folie 15 abgedeckt, so daß bei Evakuierung des Formsandes 16 die Folie 12 wie auch die Folie 15 durch den äußeren Überdruck gegen den Formsand gepreßt werden. Hierdurch ist es möglich, losen, binderfreien Formsand zu verwenden.

Gemäß der Erfindung besteht der Formsand 16 aus einem Material, dessen Schmelzpunkt gleich oder niedriger als die Gießtemperatur des in die Gießform 11 zu gießenden Materials ist. Durch diese Maßnahme wird erreicht, daß der Formsand an der Berührungsfläche mit dem flüssigen Material in einer geringen Tiefe von ca. 0,5 mm sintert oder aufschmilzt und so ein fester bzw. ein dickflüssiger, plastischer und porenfreier Film gebildet wird, der die Ursache für eine glatte und saubere Oberfläche des Gußstückes ist. Das Auftragen von Schlichte ist dabei entbehrlich. Die Schmelztemperatur des Formsandes sollte ca. 50 bis 100° C unter der Gießtemperatur des zu vergießenden Metalles liegen.

Da der Formsand in der Berührungsfläche mit dem flüssigen Metall aufschmilzt und einen dichten, plastischen, zähen und porenfreien Film oder eine gesinterte Schicht bildet, kann der Formsand insgesamt grobkörnig gewählt werden, da keine Gefahr des Eindringens der Schmelze in den Formsand besteht. Versuche mit Formsänden, bei denen 60% der Korngröße im Bereich von ca. 0,125 mm gelegen hat, haben zu Gußstücken mit äußerst glatter und sauberer Oberfläche geführt.

Als Formsand wird vorzugsweise Schlackensand gewählt, der beim Schmelzen des betreffenden zu vergießenden Metalles erhalten wird. Zur Einstellung des gewünschten Schmelzpunktes des Formsandes kann diesem Flußmittel und/ oder ein Sintermaterial beigegeben werden.

Durch die Grobkörnigkeit des Formsandes können die Filterflächen zur Einleitung des Vakuums in den Formsand in einem wesentlich größerem Abstand zum Gußstück angeordnet werden. Die bisher benötigten Filterrohre in der Nähe des Gußstückes haben sich als entbehrlich gezeigt, was zu einer wesentlichen Reduzierung der Kosten der Formkästen führt.

## Patentansprüche

1. Vakuumgießverfahren unter Verwendung von Gießformen, bestehend aus einem durch Unterdruck verfestigten Formsand und einer den Formhohlraum bildenden, durch den Unterdruck gegen den Formsand gepreßt gehaltenen Folie, dadurch gekennzeichnet, daß als Formsand ein Material mit einer Schmelztemperatur gewählt wird, die unter der Gießtemperatur des zu gießenden Materials liegt.

2. Verfahren nach Anspruch 1, dadurch gekennzeichnet, daß dem Formsand ein Schlakkensand zugesetzt wird, der durch Zerkleinerung der beim Schmelzprozeß erhaltenen Schlacke gewonnen wird.

3. Verfahren nach Anspruch 2, dadurch gekennzeichnet, daß als Ausgangsprodukt für den Schlackensand die Schlacke des zu vergießenden Materials verwendet wird.

4. Verfahren nach einem der Ansprüche 1 bis 3, dadurch gekennzeichnet, daß dem Formsand ein Flußmittel zugesetzt wird.

5. Verfahren nach einem der Ansprüche 1 bis 4, dadurch gekennzeichnet, daß dem Formsand ein Sintermaterial zugesetzt wird.

6. Verfahren nach einem der Ansprüche 1 bis 5, dadurch gekennzeichnet, daß die Schmelztemperatur des Formsandes bis zu 100°C unter der Gießtemperatur des zu vergießenden Materials liegt.

7. Verfahren nach einem der Ansprüche 1 bis 6, dadurch gekennzeichnet, daß die Korngröße des Formsandes vergleichsweise gegenüber bisher verwandten Formsänden beim Vakuumverfahren groß ist.

8. Verfahren nach Anspruch 7, dadurch gekennzeichnet, daß die Korngröße größer als 0,1 mm ist.

## Claims

1. A vacuum casting method using casting moulds which comprise a moulding sand consolidated by means of underpressure and a foil which forms the mould cavity and is held pressed against the moulding sand by means of the underpressure, characterized in that a material with a melting temperature below the casting temperature of the material to be cast is used as the moulding sand.

2. A method according to claim 1, characterized in that a slag sand, which results from the pulverization of the slag obtained during the melting process, is added to the moulding sand.

3. A method according to claim 2, characterized in that the slag of the material to be cast is used as the starting product for the slag sand.

4. A method according to one of claims 1 to 3, characterized in that a fluxing agent is added to the moulding sand.

5. A method according to one of claims 1 to 4, characterized in that a sintering material is added to the moulding sand.

6. A method according to one of claims 1 to 5, characterized in that the melting temperature of the moulding sand is up to 100° C below the casting temperature of the material to be cast.

7. A method according to one of claims 1 to 6, characterized in that the particle size of the moulding sand is large in comparison to previously used moulding sands in the vacuum method.

8. A method according to claim 7, characterized in that the particle size is larger than 0.1 mm.

## Revendications

1. Procédé de coulée sous vide avec utilisation de moules de coulée, comportant un sable de moulage solidifié par une dépression et une feuille maintenue appliquée contre le sable de moulage par la dépression, caractérisé en ce que, comme sable de moulage, il est choisi une matière ayent une température de fusion qui est inférieure à la température de coulée du matériau à couler.

2. Procédé selon la revendication 1, caractérisé en ce qu'au sable de moulage il est ajouté un sable de laitier qui est fourni par le broyage du laitier obtenu dans l'opération de fusion.

3. Procédé selon la revendication 2, caractérisé en ce que le laitier du matériau à couler est utilisé comme matière première pour le sable de laitier.

4. Procédé selon l'une des revendications 1 à 3, caractérisé en ce qu'un fondant est ajouté au sable de moulage.

5. Procédé selon l'une des revendications 1 à 4, caractérisé en ce qu'une matière frittée est ajoutée au sable de moulage.

6. Procédé selon l'une des revendications 1 à 5, caractérisé en ce que la température de fusion du sable de moulage est inférieure, de 100°C au plus à la température de coulée du matériau à couler.

7. Procédé selon l'une des revendications 1 à 6, caractérisé en ce que la grosseur de grain du sable de moulage est comparable à celle des sables de moulage utilisés jusqu'ici dans le procédé à dépression.

8. Procédé selon la revendication 7, caractérisé en ce que la grosseur de grain est supérieure à 0,1 mm.
